# EUROPÄISCHE PATENTSCHRIFT

(11) **EP 0 127 735 B1**
(45) Veröffentlichungstag und Bekanntmachung des Hinweises auf die Patenterteilung: **19.11.1987**
(21) Anmeldenummer: 84102976.2
(22) Anmeldetag: 17.03.1984
(51) Int. Cl.: H01J 40/06, H01J 1/34, H01J 43/08, H01J 17/49, H01J 31/49

(54) **Photokathode und Verfahren zu deren Herstellung**
Photo cathode and method of manufacturing such a cathode
Photocathode et procédé de fabrication d'une telle cathode

(30) Priorität: 03.05.1983 DE 3316027
(43) Veröffentlichungstag der Anmeldung: 12.12.1984
(73) Patentinhaber: DORNIER SYSTEM GmbH, D-7990 Friedrichshafen 1 (DE)
(72) Erfinder: Scherber, Werner, Dr. Dipl.-Ing., D-7775 Bermatingen (DE)
(74) Vertreter: Landsmann, Ralf, Dipl.-Ing.

## Beschreibung

Die Erfindung betrifft eine Photokathode nach dem Oberbegriff des Anspruchs 1 und Verfahren zu deren Herstellung (Ansprüche 8 und 9). Sie arbeitet nach dem Prinzip der Photofeldemission und bietet vorteilhafte und neue Einsatzmöglichkeiten für Photozellen, Photomultiplier, Bildwandler und Elektronenstrahlbildröhren (Vidicons).

Die gegenwärtig verfügbaren Nachtsichtsysteme können in zwei Kategorien eingeteilt werden:

Die erste Kategorie bilden die Restlichtverstärker. Sie basieren auf der Verwendung photoemittierender Oberflächenschichten (Photokathoden) mit hoher Empfindlichkeit gegenüber Strahlung im Sichtbaren und im nahen Infrarot bis zu Wellenlängen von etwa 900 nm. Diese Systeme sind relativ billig, kompakt und leistungsfähig, jedoch in ihrer Wirkung durch Dunst und Nebel stark beeinträchtigt.

Die zweite Kategorie bilden Wärmebildgeräte, welche im 3-13, µm-Bereich arbeiten und die von allen Objekten ausgehende Eigenstrahlung (Temperaturstrahlung) erfassen. Diese Systeme bieten erhöhte Reichweite, auch bei ungünstiger Witterung, sie sind jedoch wegen ihrer aufwendigen Bildwandlungs- und Bilderzeugungstechnik - Beispiele sind Vidiconbildröhren, optomechanische Abtastung und selbstabtastende integrierte Schaltungen - relativ kostspielig. Das Sensorfeld muss bei der Verwendung von Halbleiterdetektoren gekühlt werden.

Von je her wird angestrebt, die obere Einsatzgrenze XK der Photokathoden zu längeren Wellen hin zu verschieben. Ein elektronenemittierender Photodetektor, der im 1-2 pm-Bereich und darüber eingesetzt werden kann, würde folgende Vorteile eröffnen:
- Höhere Leistungsfähigkeit der Nachtsichtgeräte der ersten Kategorie (Restlichtverstärker). Sowohl die Einstrahlung (Photonenfluss) des Nachthimmels, als auch der Reflexionsgrad des Chlorophylls in den Pflanzen nehmen oberhalb von λ=900 nm stark zu, so dass wesentlich kontrastreichere Bilder entstehen.
- Bei etwa λ,=1,6 µm ist die Strahlungsstärke des Restlichtes des bedeckten Nachthimmels von gleicher Intensität wie die thermische Eigenstrahlung von Objekten mit normaler Umgebungstemperatur. Das heisst, dass ein im 1-2 µm-Band empfindlicher Detektor als Restlichtverstärker und zugleich als Wärmestrahlungsempfänger eingesetzt werden könnte.

Da beide Verfahren bezüglich der Objekteigenschaften komplementär arbeiten, ergibt sich durch die Kopplung ein erhöhter Informationsgehalt, höhere Empfindlichkeiten und völlig neue, heute noch nicht übersehbare Möglichkeiten und Anwendungen der Nachtsichttechnik.
- Die Erfassung des Temperaturstrahlungsbereiches mit Hilfe von Photokathoden - insbesondere oberhalb von λ=2 µm hätte eine drastische Vereinfachung und Kostensenkung der Kameratechnik zur Folge, da man die Vorteile der ersten und zweiten Kategorie von Nachtsichtgeräten praktisch kombinieren könnte. Die Vereinfachung entsteht u.a. dadurch, dass die ausgelösten Photoelektronen unmittelbar zur Bilderzeugung auf einem Leuchtschirm verwendet werden können, wie das beispielsweise bei den sogenannten Kaskadenröhren oder den Multi-Mikro-Kanal Röhren geschieht.

Es sind in der Vergangenheit zahlreiche Lösungsvorschläge gemacht worden, um den Detektionsbereich von Photokathoden über λ=1 µm auszudehnen.

Bei der Photoelektronenemission müssen die einfallenden Photonen mindestens die

Quantenenergie h_{VK} = Austrittsarbeit 0 besitzen, um den Photoeffekt auszulösen, d.h. die Austrittsarbeit ist massgebend für die Grenzfrequenz v_{K} bzw. die Grenzwellenlänge λ_{K}=c_{/νK} (c = Lichtgeschwindigkeit). Bei Halbleitern ist die Situation etwas modifiziert, da das Ferminiveau nicht besetzt ist. Bei einem p-Halbleiter, bei dem nur das Valenzband mit Elektronen gefüllt ist, muss das Photoelektron die Mindestenergie E_{G}+E_{A} besitzen, um emittiert werden zu können (EG = Bandabstand, E_{A} = Elektronenaffinität).

Die Austrittsarbeit der meisten Metalle beträgt etwa 4,5 eV, was einer Grenzwellenlänge von XK=0,28 pm entspricht, d.h. es ist ultraviolettes Licht nötig, um Photoelektronen auszulösen.

Bei bekannten Photokathoden ist die Austrittsarbeit durch Oberflächenbehandlung z.B. Beschichtung mit Caesium oder Caesiumverbindungen auf Werte um etwa 1 eV abgesenkt, so dass auch Empfindlichkeit gegenüber sichtbarem Licht und teilweise im angrenzenden nahen Infrarot vorliegt. Für eine noch weitergehende Reduzierung der Austrittsarbeit sind vor allem zwei Verfahren bekannt geworden: Die NEA-Methode und die feldunterstützte Photoemission.

Bei den NEA-Photokathoden (Negative Elektronen-Affinität, J. Electron. Mater. 3, 9 (1974) ) wird durch eine starke Verbiegung der Bandkanten erreicht, dass das Vakuumniveau E_{vac} unter die Leitfähigkeitsbandkante E_{L} abgesenkt wird. Die Elektronenaffinität als Differenz dieser beiden Grössen (E_{A} = E_{vac}-E_{L}) wird dadurch negativ, so dass Elektronen, die ins Leitfähigkeitsband angeregt wurden, den Festkörper verlassen können. Obwohl NEA-Kathoden seit 20 Jahren bekannt sind und im Labor gute Quantenausbeuten gemessen wurden, ist die praktische Realisierung bisher wenig ermutigend verlaufen, vor allem aufgrund fertigungstechnischer Schwierigkeiten. Ausserdem weisen NEA-Kathoden einen prinzipiellen Nachteil auf, da die eingesetzten Halbleiter - z.B. Galliumarsenid und Silizium - aufgrund des Bandabstandes ebenfalls zu einer Begrenzung des Spektralbereiches führen; die Absorptionskante liegt bei λ_{K}=1,12 µm (Si) bzw. XK=0,92 µm (GaAs).

Bei der feldunterstützten Photoemission wird der bekannte elektrische Spitzeneffekt ausgenützt. Durch die an Spitzen auftretenden hohen Feldstärken wird die Potentialbarriere an der Festkörperoberfläche in ihrer Höhe und in ihrer Breite reduziert. Die ohne elektrisches Feld stufenförmige Abhängigkeit der potentiellen Energie eines Elektrons vom Abstand von der Metalloberfläche wird bei Gegenwart eines starken elektrischen Feldes zu einem niedrigeren Wall deformiert. Aufgrund des Tunneleffektes können auch Elektronen den Festkörper verlassen, deren Energie kleiner ist als die Austrittsarbeit. Bei Metallen werden Elektronen aus Zuständen unmittelbar unter dem Ferminiveau emittiert. Das Feldelektronenmikroskop ist eine bekannte praktische Anwendung dieses Effektes.

Photofeldkathoden (PFE-Kathoden) sind bisher versuchsweise mit Halbleitermaterialien realisiert worden (IEEE Trans. Electr. Dev. 21, 785, 1974). Dazu wird auf einem Halbleiterkristall z.B. aus Silizium durch selektives Ätzen eine Vielzahl von Spitzen erzeugt. Der typische Krümmungsradius der Spitzen ist r=10 nm, während der Abstand zwischen den Spitzen bei etwa 2 h=20 pm liegt. Eine schematische Darstellung ist in Figur 1 gezeigt. Das Verhältnis der emittierenden Fläche zur Gesamtfläche r²/h² beträgt in diesem Fall 2,5 · 10-8. Um eine hohe Empfindlichkeit zu erreichen, ist es erwünscht, dass nicht nur Photoelektronen, welche in unmittelbarer Nähe der Spitzen erzeugt werden, die Oberfläche verlassen können, sondern dass ein möglichst grosser Bereich des Kristalls zum Photostrom beiträgt. Dies wiederum kann nur geschehen, wenn zwei elementare Voraussetzungen erfüllt sind:
- Die Eindringtiefe des Lichtes muss gross gegen die Spitzenhöhe h sein.
- Die Reichweite der Photoelektronen im Festkörper (Diffusionslänge) muss etwa gleich der Eindringtiefe sein, die im Material erzeugten Elektronen sollen ja die Oberfläche erreichen können.

Es hat sich herausgestellt, dass auf der Basis von schwach dotiertem p-Typ Siliziummaterial günstige Werte von Eindringtiefe und Diffusionslänge in der Grössenordnung von 100 pm liegen. Aus diesem Beispiel wird auch verständlich, dass Photofeldemitter zur Zeit nur auf der Basis von halbdurchlässigem Halbleitermaterial zu bewerkstelligen sind. Bei Metallen ist die Eindringtiefe des Lichtes aufgrund der hohen Elektronendichte auf etwa ein Zehntel der Lichtwellenlänge beschränkt, so dass metallische Strukturen nach Art der Figur 1 nur in der Umgebung der Spitzen photoempfindlich sind und somit die Detektorempfindlichkeit, bezogen auf die Gesamtfläche, verschwindend klein wird.

Die bekannten Halbleiter- Photofeldemitter sind mit einigen gravierenden Nachteilen belastet, welche einen erfolgreichen Einsatz für IR-Photokathoden in Frage stellen:
- Der endliche Bandabstand des verwendeten Halbleiters führt wiederum zu einer Grenzwellenlänge, ähnlich wie bei NEA-Kathoden und herkömmlichen Photokathoden.
- Die Aktivierung von Photoelektronen im gesamten Oberflächenbereich zwischen den Spitzen, die einerseits für eine hinreichende Quantenausbeute unerlässlich ist, hat einen unerwünschten und unvermeidbaren Nebeneffekt: Es entsteht ein sehr hoher Dunkelstrom, aufgrund thermischer Anregung aus stets vorhandenen Oberflächenzuständen. Aufgrund der grossen Diffusionslänge und des Feldeinflusses gelangen die thermisch erzeugten Elektronen, ähnlich wie die Photoelektronen mit nahezu 100% Wahrscheinlichkeit in den Spitzenbereich und werden emittiert. Ein Betrieb ist daher nur bei starker Kühlung der Halbleiterkathode möglich.

Der Erfindung liegt die Aufgabe zugrunde, ausgehend von den genannten PFE-Kathoden, eine Photokathode für einen Photodetektor für den Infrarot-Bereich oberhalb von λ=1 pm zu schaffen, der folgende Eigenschaften besitzt:
- hohe Quantenausbeute,
- niedriger Dunkelstrom,
- einfache, zuverlässige Herstellungstechnik auch auf gekrümmten Flächen.

Weitere erwünschte Eigenschaften sind:
- hohe zulässige Betriebstemperaturen,
- keine Kühlung,
- gute Umgebungsstabilität,
- keine Caesium-Oberflächenbehandlung und
- lange Lebensdauer.

Diese Aufgabe wird erfindungsgemäss gelöst durch eine Photokathode mit den kennzeichnenden Merkmalen des Anspruchs 1.

Ausführungen der erfindungsgemässen Photokathode, Anwendungen der Photokathode und Herstellungsverfahren sind Gegenstände von Unteransprüchen.

Der Transport der Photoelektronen zur Spitze verläuft bei der erfindungsgemässen Whiskerstruktur (Nadelstruktur) grundsätzlich anders als bei makroskopischen Halberleiterkristallen. Da in Metallen keine Bandlücke vorhanden ist, ist die Lebensdauer des Photoelektrons wesentlich kürzer, d.h. es relaxiert in kurzer Zeit und gibt seine ganze Anregungsenergie ans Gitter ab, bis es sich im Gleichgewicht mit den übrigen Elektronen befindet. Die mittlere freie Weglänge wird zudem durch die schlanke Form der Nadeln auf typische Werte von 10 nm begrenzt. Der mittlere Energieverlust pro Streuung des Elektrons an einem Gitteratom oder an der Oberfläche beträgt bei Raumtemperatur etwa 0,1 eV. Bei einer Anregung mit Infrarotstrahlung von z.B. λ=2 µm, also einer Quantenenergie von 0,62 eV, wird das Elektron rund 60 Stösse erfahren, bis es thermalisiert ist und in dieser Zeit einen Weg von etwa 0,6 pm zurücklegen. Da die Absorptionslänge für 2 pm-Strahlung in der Nadelstruktur ebenfalls in der Grössenordnung von 1 pm liegt, wird ein beträchtlicher Teil der «heissen» Elektronen in den Spitzenbereich gelangen, wo er vom äusseren Feld abgesaugt wird. Elektron-Elektron-Stösse können unter diesen Umständen vernachlässigt werden.

Nach der bisherigen Erkenntnis wird das Emissionsverhalten der erfindungsgemässen Metallstruktur noch durch einen anderen Effekt geprägt, welcher sich für Bildwandlungszwecke als sehr bedeutend erweisen kann. Der Teil der angeregten Elektronen, welcher thermalisiert, ohne die Spitze zu erreichen, gibt seine gesamte Energie an das Metallgitter ab und erwärmt es dadurch. Mit zunehmender Temperatur steigt die Zahl der Elektronen in einem Energieintervall oberhalb der mittleren Elektronenenergie (Verbreiterung der Fermienergieverteilung). Diese thermisch angeregten Elektronen haben eine erhöhte Tunnelwahrscheinlichkeit in der Potentialschwelle, der Gesamtemissionsstrom nimmt dadurch deutlich zu.

Der Gesamtemissionsstrom setzt sich also zusammen aus direkt emittierten Photoelektronen (Photoemission) und indirekt durch Erwärmung emittierten Elektronen (Thermoemission), so dass insgesamt eine sehr hohe Empfindlichkeit entsteht. Der relative Anteil der beiden Emissionsarten kann durch Dimensionierung der Struktur, durch Materialauswahl und Betriebstemperatur gezielt beeinflusst und auf die jeweilige Aufgabe angepasst werden. Die optische Emission ist vorteilhaft für schnell ansprechende Detektoren, während die thermische induzierte Emission aufgrund ihres Speicher- und Kumulationseffektes besonders für Bilderfassung mit mechanischer oder elektronischer Abtastung geeignet ist.

Durch die spezielle Mikrostrukturierung lässt sich eine Reihe von vorteilhaften Effekten kombinieren:
- Die Eindringtiefe des Lichtes wird wesentlich gesteigert. Während sie bei kompakten Metallen weniger als ein Zehntel der Wellenlänge beträgt, kann sie je nach Packungsdichte und Metallart bis zu einem Mehrfachen der Wellenlänge betragen.
- Die Metallmikrostruktur ist ein hervorragender Lichtabsorber, d.h. Reflexionsverluste können hier vernachlässigt werden, während sie bei Halbleiter-PFE-Kathoden bei 30% liegen.
- Die einfallende Strahlung wird flächenhaft absorbiert, obwohl die Querschnittsfläche der Nadeln nur einen Bruchteil (1/2 bis 1/10) der Grundfläche beträgt. Da die Strukturelemente viel kleiner als die Wellenlänge sind, verläuft die Absorption nicht nach den Regeln der geometrischen Optik, sondern nach einem Prozess, der als kohärente Anregung von Streuzentren beschrieben werden kann. Es entfällt somit die bei makroskopischen PFE-Kathoden trivialerweise vorhandene Bedingung, dass auch die Täler zwischen den Spitzen zum Photoeffekt beitragen müssen.
- Metalle besitzen im Gegensatz zu Halbleitern keine Bandlücke, welche durch Photoanregung überwunden werden muss. Damit entfällt grundsätzlich die Abschneidebedingung; es gibt keine Grenzwellenlänge λ_{«}.
- Die Verwendung von Metallkristalliten statt ultrareiner, perfekter Halbleiterkristalle eröffnet entscheidende fertigungstechnische Vorteile:

Einfache kostengünstige Herstellungsweise durch die unten beschriebenen elektrochemischen Beschichtungverfahren, Herstellung grossflächiger sowie beliebig gekrümmter Kathoden, Einsatz umgebungsstabiler und betriebsfester Materialien, weite Beeinflussbarkeit der Betriebscharakteristik durch die Bandstruktur der eingesetzten Metalle sowie der Geometrie der Nadelstruktur.

Das Dunkelstromverhalten ist bei der Metallwhiskerstruktur wesentlich günstiger als bei PFE-Halbleiterkathoden, da Metalle aufgrund der fehlenden Bandlücke nicht das Phänomen der Oberflächenzustände und der hohen Diffusionslängen zeigen. Der Dunkelstrom der erfindungsgemässen Photokathode wird bei konstanter Betriebstemperatur allein durch das äussere Feld bestimmt, kann also mittels der Ziehspannung oder einer Hilfsspannung sehr sensibel auf einen optimalen niedrigen Pegel eingeregelt werden. Da weder eine Abschneidebedingung noch Reflexionsverluste vorhanden sind, können einfallende Photonen durch optische und thermische Anregung mit maximaler Quantenausbeute erfasst werden. Die Empfindlichkeitsschwelle wird allein durch Rauscheffekte begrenzt.

Die Flächenauflösung einer Metallstrukturkathode ist unvergleichbar höher als bei herkömmlichen Detektoren mit konkreten Elementen wie Photodiodenarrays, PFE-Halbleiterkathoden oder polykristallinen Beschichtungen. Da die Nadelabstände kleiner als die Lichtwellenlänge sind, ist das Auflösungsvermögen des erfindungsgemässen Detektors sogar grundsätzlich noch besser als das der optischen Abbildung. In realen Systemen, wo die Auflösung ohnehin durch andere Komponenten begrenzt wird, macht sich der mikroskopische Charakter der Nadelstruktur jedoch in anderer Hinsicht positiv bemerkbar.

Das soll im Beispiel der Vidoconröhre erörtert werden: Der Elektronenstrahl heutiger Vidoconröhren hat einen Durchmesser an der Sensorschicht (Retina) von typischerweise 35 gm, während der Nadeldurchmesser der erfindungsgemässen Struktur nur 0,01 Jlm beträgt. Ein Bildpunkt wird also durch die gemeinsame Wirkung von rund 10⁶ benachbarten Spitzenemittern erzeugt. Durch diesen Umstand werden die im Nahbereich unvermeidlichen material- und herstellungsbedingten Schwankungen im Emissionsverhalten der Spitzen weitgehend ausgeglichen. Ausserdem wird die Strombelastung der Whisker auf ein tolerierbares Mass im Picoamperebereich abgesenkt, bei der eine Eigenerwärmung oder ein Ausbrennen der Nadelspitzen nicht auftreten kann.

Die Möglichkeit, den erwähnten Thermoemissionseffekt zur Infrarotstrahlungsdetektion einzusetzen, ist bislang nicht erkannt bzw. realisiert worden, allenfalls wurde dieser Effekt als Störung in Form hoher Dunkelströme registriert. Die Erfindung definiert also neben den bekannten thermischen Detektoren - diese basieren auf den vier Prozessen: Bolometereffekt, thermovoltaischer Effekt, thermopneumatischer Effekt und pyroelektrischer Effekt-eine neue technisch relevante Detektorart mit bemerkenswerten Eigenschaften:
- Extrem kurze Ansprechzeiten und höchste Empfindlichkeit aufgrund der sehr kleinen eingesetzten Masse der Nadeln (1 pm lang, 10 nm stark). Zum Vergleich: pyroelektrisch empfindliche Schichten sind durchgehend 30 Jlm dick.
- Der Hauptvorteil des erfindungsgemässen thermischen Detektors dürfte jedoch daraus resultieren, dass er in «Emission» arbeitet, im Gegensatz zu allen herkömmlichen thermischen Sensoren, und dadurch Photomultiplier und Bildwandlerröhren für das mittlere und ferne Infrarot ermöglicht, also Nachweiselemente, welche heute noch nicht verfügbar sind.
- Der Dualismus von optisch und thermisch erzeugter Elektronenemission bietet nicht nur den eingangs erwähnten Vorteil, die Grenzwellenlänge in den Übergangsbereich von Restlicht und Wärmestrahlung ( 1-2 Jlm-Band) zu verschieben, sondern rückt die Verwirklichung einer «multispektralen» Bildröhre, welche sowohl im Sichtbaren als auch im nahen Infrarot und im Wärmestrahlungsbereich arbeiten kann, in den Bereich des Möglichen.

### Herstellungsverfahren

Der Einsatz von Mikrostrukturen der beschriebenen Art als Flächenemitter oder als Bildwandler erfordert, dass die Geometrie der Nadeln, also Nadelhöhe, Spitzenradius und Spitzenabstand im höchsten Masse gleichmässig ausgebildet werden kann. Es wurde nun gefunden, dass diese schwierig erscheinende Aufgabe mit einem verhältnismässig einfachen elektrochemischen Verfahren in zwei Schritten gelöst werden kann, das nachfolgend beschrieben wird.

In einem ersten Schritt wird auf einem geeigneten leitfähigen Substrat durch anodische Oxidation eine dünne, poröse Oxidschicht erzeugt. In den Oxidporen werden im zweiten Schritt auf galvanischem Wege metallische Keime erzeugt, welche in Form von Whiskern schliesslich über die Oxidoberfläche hinauswachsen. Ähnliche Verfahren sind auf dem Gebiet der Herstellung von Solarabsorberschichten bekannt (z.B. DE-AS 26 16 662, DE-AS 27 05 337).

### Zum ersten Schritt:

Zur optimalen Ausbildung der porigen Oxidmaske muss eine Reihe von Bedingungen bezüglich des Substrates, des Elektrolyten sowie der Anodisierparameter erfüllt werden. Als Substrat kommen Metalle in Betracht, welche durch Anodisation dichte, festhaftende, elektrisch isolierende Oberflächenoxide liefern, wie beispielsweise Aluminium, Magnesium, Titan, Zinn, Tantal, Zirkon.

Um möglichst defektfreie Schichten aufzubauen, sind Verunreinigungen, Oberflächenstörungen und grobe Gefügefehler zu vermeiden. Ideal ist die Verwendung von Einkristallen, obwohl sich auch auf polykristallinem Material genügend homogene Deckschichten erzielen lassen, da sich die Kornstruktur nicht unbedingt in der Oxidschicht fortsetzt. Photokathoden für Elektronenstrahl-Bildröhren sind vorteilhafterweise in «Transmission» zu betreiben, d.h. die Strahlung fällt von der Rückseite her auf die photoempfindliche Schicht, das Substrat muss dabei durchlässig sein und eine elektrisch leitfähige Elektrode tragen. Als geeignetes Substrat für die erfindungsgemässe Ausführung kommt in diesem Fall einkristallines Silizium oder Germanium in Frage.

Der Elektrolyt muss mindestens eine sauerstoffhaltige Verbindung, vorzugsweise verdünnte Säure wie Schwefelsäure, Phosphorsäure, Weinsäure oder Salzlösungen, Alkohole u.a. enthalten, um das Oxid bilden zu können. Andererseits muss der Elektrolyt ein gewisses Rücklösungsvermögen gegenüber dem Oxid unter dem Einfluss des anodischen Feldes besitzen. Bei richtigem Zusammenspiel dieser beiden Mechanismen bildet sich eine Oxidschicht von etwa 0,5 gm Stärke oder dicker aus, welche in gleichmässiger Verteilung zylindrische Poren besitzt. Die Poren sind als Strompfade zu betrachten, welche ein ständiges Fortschreiten der Oxid-Metall-Grenzfläche ins Substrat hinein ermöglichen. In den Poren findet eine starke Rücklösung des Oxides während des Anodisierungsvorganges statt. Am Grunde der Pore bildet sich eine dünne Oxidhaut, die Sperrschicht, von wenigen nm Dicke. Diese Schicht ist vergleichbar mit der dünnen anodischen Oxidhaut, welche in nichtrücklösenden Elektrolyten entsteht und deren Dicke proportional zur Spannung aufwächst.

Dieses an sich bekannte Anodisierverfahren, welches in der Technik z.B. beim Eloxieren von Aluminiumwerkstoffen Verwendung findet, kann sehr vorteilhaft zur Ausbildung der erfindungsgemässen Oxidmaske herangezogen werden, da äusserst homogene und reproduzierbare Porenstrukturen entstehen. Zwar lässt sich die Wirkung eines Elektrolyten generell nicht voraussagen, für ein gegebenes System von Elektrolyt und Substrat können jedoch Porendurchmesser, Oxiddicke und Porenabstand auf systematische Weise durch Temperatur, Konzentration und Stromdichte eingestellt werden.

### Zum zweiten Schritt:

Im zweiten Prozessschritt werden aus metallsalzhaltigen Elektrolyten beginnend am Porengrund Metallwhisker (Nadeln) eingelagert. Auch dieses Verfahren hat eine gewisse Ähnlichkeit mit der Eloxaltechnik (elektrolytische Einfärbung von anodischen AI₂0₃-Schichten). Der Unterschied besteht jedoch darin, dass hier die Metallstruktur aus der dünnen Oxidhaut herausragt, während dort in dicken Oxiden Metallpigmente eingelagert werden. Als günstiges Material für die Nadeln haben sich die Metalle Nickel, Kobalt, Eisen, Mangan und Chrom erwiesen, welche bei elektrochemischer Kristallisation zu kolumnarem bzw. whiskerförmigem Wachstum neigen und relativ hohe Gitterstabilität gegenüber thermischer und elektrischer Belastung besitzen. Die Stärke und Höhe der Metallnadeln lässt sich in gewissen Grenzen, welche auch von der Oxidporenstruktur abhängen, durch die Abscheideparameter einstellen.

Weitere Vorteile, Merkmale und Anwendungen ergeben sich aus den in den Figuren gezeigten Ausführungen.

Es zeigen:
Figur 1 einen Photofeldemitter nach dem Stand der Technik,
Figur 2 eine photoempfindliche Schicht eines erfindungsgemässen Photodetektors,
Figuren 3 und 4 Raster-Elektronen-Mikroskopaufnahmen von photoempfindlichen Schichten,
Figuren 5 und 6 zwei erfindungsgemässe Photodetektoren als Bildwandlerelemente,
Figuren 7 und 8 zwei Aufnahmesysteme mit erfindungsgemässen Photodetektoren.

Figur 1 zeigt schematisch einen Querschnitt durch die photoempfindliche Schicht eines Halbleiterphotofeldemitters 2 nach dem Stand der Technik. Auf einem p-dotierten Halbleiterkristall 4 wurde durch selektives Ätzen eine Vielzahl von Spitzen 6 der Höhe h=10 µm erzeugt. Der typische Krümmungsradius der Spitzen ist r=10 nm, der Abstand zwischen den Spitzen 6 liegt bei 2 - h=20 _{J}lm. Die Absorptionslänge W, die der Eindringtiefe des Lichtes entspricht, ist mit 100 µm etwa so gross wie die Diffusionslänge 1 (Reichweite der Photoelektronen). Weitere Eigenschaften des Photofeldemitters sind bei der Würdigung des Standes der Technik beschrieben.

Figur 2 zeigt einen schematischen Querschnitt durch eine erfindungsgemässe Photokathode 8. Auf einer metallischen Unterlage 10 befindet sich eine poröse Oxidschicht 12, in deren Porenkanälen 13 Metallnadeln 14 (Stäbchen oder Whisker) abgeschieden sind, die die Oxidoberfläche 16 überragen.

Typische und günstige Werte sind:

Die Absorptionslänge W beträgt dann ungefähr 1 bis 2 Jlm. Die Bedingung W> ist bei Verwendung einer Unterlage 10 aus Metall sinnvoll. Die Metallnadeln 14 berühren in der gezeigten Ausführung die Unterlage 10. Die gezeigte Metallstruktur kann als photoemittierende Kathode eingesetzt werden. Die in der Regeln nach dem Oxidieren vorhandene Sperrschicht zwischen Unterlage 10 und den Nadeln 14 ist entfernt worden, damit die Nadeln 14 in direktem galvanischen Kontakt mit der leitfähigen Unterlage 10 stehen. Die selektive Auflösung der Sperrschicht gelingt durch anodisches Ätzen in einer nicht oxidierenden Säure, welches die Unterlage 10 nicht oder nur schwach angreift.

Soll die erfindungsgemässe Metallstruktur dagegen als photoempfindliche Retina in einer Vidiconröhre eingesetzt werden, so ist es vorzuziehen, die Sperrschicht nicht zu entfernen, sondern eher zu verstärken. Die Nadeln 14 bilden dann gegenüber der Unterlage 10 eine Vielzahl konkreter Kondensatoren, welche sich bei Photoneneinstrahlung aufgrund der Elektronenemission nadelseitig positiv aufladen.

Figur 3 zeigt eine Raster-Elektronen-Mikroskop (REM)-Aufnahme der Oxidschicht 12 im Querschnitt. Die Porenkanäle 13 sind zur besseren Erkennbarkeit durch Ätzen stark erweitert. Die Vergrösserung beträgt 24 000. Zu erkennen ist die Vielzahl der senkrecht zur Oxidoberfläche 16 stehenden Porenkanäle 13.

Figur 4 zeigt eine REM-Aufnahme einer fertigen Metallstruktur- Photokathode 8 im Draufblick in 20 000-facher Vergrösserung: Zur besseren Erkennbarkeit der Nadeln 14 wurde die Oberfläche mit einer dünnen Goldschicht überzogen. Dadurch entsteht die streichholzkopfartige Verrundung der an sich spitz auslaufenden Nadeln 14 (freie Enden 18). Zu erkennen ist die teppichartige Struktur, die durch die Vielzahl der neben einanderstehenden Nadeln 14 gebildet wird.

Figur 5 zeigt als Anwendung der erfindungsgemässen Photokathode den Photodetektor 20, der als Bildwandlerelement mit Sekundärelektronenverstärkung und Leuchtschirm ausgebildet ist. In einer vakuumdichten Fassung 22 befinden sich in Lichteinfallsrichtung hintereinander ein IR-Fenster 24, eine IR-transparente Unterlage 26, die aus Oxidschicht 12 und den Nadeln 14 bestehende photoempfindliche Schicht 28, ein Multi-Mikrokanalverstärker 30 und ein Leuchtschirm 32.

Ein Objektfeld wird mittels einer Infrarotoptik (nicht gezeigt) auf die photoempfindliche Schicht 28 mit transparenter Unterlage 26 abgebildet. Wie bei herkömmlichen Restlichtverstärkern liegt der als Sekundärelektronenvervielfacher arbeitende Multi-Mikrokanalverstärker 30 auf Anodenpotential. Der beschleunigte und verstärkte Elektronenstrom trifft dann auf den Leuchtschirm 32. Das entstehende Bild wird direkt beobachtet oder mittels Faseroptik, Lichtverstärkerröhren oder auf elektronischem Wege weiterverarbeitet.

Figur 6 zeigt einen Photodetektor 33 zur Durchführung eines bisher nicht bekannten Bildwandlerverfahrens, bei dem die Wirkung der erfindungsgemässen Photokathode direkt gekoppelt wird mit einem Plasmaanzeigeelement.

In der vakuumdichten Fassung 34 liegen in Lichteinfallsrichtung hintereinander ein IR-Fenster 36, ein Anodenraum 37 mit einer Gitteranode 38, eine Photokathode 40, bestehend aus photoempfindlicher Schicht 28 auf einer metallischen Unterlage und einer isolierenden Schicht 41, ein Plasmagasraum 42 und ein Sichtfenster 44 mit elektrisch leitender Beschichtung 48.

Die Photokathode 40 ist in diesem Fall als ein Multielement-Detektorfeld ausgebildet. Die Detektorelemente sind untereinander und gegen den Plasmagasraum 42 elektrisch isoliert (Schicht 41) und besitzen eine Grösse von etwa 1 mm². Die photoempfindliche Schicht 28 des Detektorfeldes ist zum Objekt hin gerichtet und liegt einer Gitteranode 38 gegenüber. Der Plasmagasraum 42 auf der Rückseite des Detektorfeldes wird vom Sichtfenster 44 begrenzt, welches eine elektrisch leitfähige transparente Beschichtung 48 trägt und als Gegenelektrode (Plasmaelektrode) fungiert. Der Anodenraum 37 ist evakuiert. Im Plasmagasraum 42 befindet sich Gas bei niedrigem Druck, z.B. 0,1 mbar. Zwischen Gitteranode 38 und der als Gegenelektrode dienenden Beschichtung 48 wird eine Spannung gelegt, welche sich aus einem Gleichspannungsanteil und einer überlagerten Wechselspannung zusammensetzt; die Photokathode 40 wird nicht angeschlossen. Der Gleichspannungsanteil wird wie bei den anderen Ausführungsformen so eingeregelt, dass ein niedriger Dunkelstrom vorliegt. Die Wechselspannung hat die Aufgabe, das Potential der Photokathode 40 in der Nähe des Potentials der Gegenelektrode festzuhalten, solange keine Einstrahlung stattfindet, was ohne weiteres durch die unterschiedlichen Abstände und die dielelektrischen Eigenschaften der Detektorunterlage gelingt. Wird ein Detektorelement bestrahlt, gibt es Elektronen ab und lädt sich positiv auf, das heisst der Potentialunterschied zur Gegenelektrode wird grösser und die Zündspannung des Plasmas wird überschritten. Das einmal gezündete Plasma reduziert den Innenwiderstand im Plasmagasraum 42, so dass das Plasma wieder erlöscht, wenn nicht fortwährend weiter eingestrahlt wird.

Neben diesem einfachen Betrieb ist eine Reihe von speziellen Betriebsarten denkbar, wie sie ähnlich bei den bekannten Plasmapanels entwikkelt wurden, z.B. Speicherbetrieb mit überlagerten Pulsen, alternierender Betrieb mit ständigem Aufladen des Detektorelementes durch IR-Bestrahlung und anschliessendem Entladen durch Plasmaanregung.

Figur 7 zeigt ein Aufnahmesystem (Kamera 50) mit einem erfindungsgemässen Photodetektor 52 mit detektorseitiger Abtastung. Dem Photodetektor 52 vorgeschaltet ist ein optisch-mechanisches Abtastsystem 51. Der Photodetektor 52 besteht aus einem vakuumdichten Gehäuse 54, einem IR-Fenster 56, einer Gitteranode 58 und der photoempfindlichen Schicht 28 auf metallischer Unterlage 62. Das optomechanische Abtastsystem 51 (Rastersystem) leitet die Strahlung eines Objektfeldes auf die photoempfindliche Schicht 28, aber nicht simultan wie bei einer optischen Abbildung, sondern z.B. derart, dass nur jeweils ein kleiner Ausschnitt des Gesichtsfeldes über die photoempfindliche Schicht 28 geführt wird. Auf diese Weise werden die Signale des Objektfeldes zeitlich nacheinander von der photoempfindlichen Schicht 28 ausgegeben und können anschliessend mittels eines Signalprozessors auf einem Sichtgerät wieder dargestellt werden. Es sind viele Abwandlungen dieses Prinzips bekannt, z.B. objektseitige Abtastung, zeilenweise Abtastung usw.. Die dargestellte detektorseitige Abtastung bietet sich für die erfindungsgemässe Sensorschicht an, da diese besonders grossflächig und homogen herstellbar ist. Vorteilhaft an dieser Anordnung ist die nahezu unbegrenzte geometrische Auflösung, die einfache Herstellungstechnik der photoempfindlichen Schicht 28 auf metallischer Unterlage 62, der Wegfall von integrierten Multiplexschaltungen und der geringe optische und konstruktive Aufwand der Kamera 50.

Figur 8 zeigt ein Aufnahmesystem (Bildröhre 64) mit Elektronenstrahlabtastung (Vidiconbildröhre). Dabei dient die erfindungsgemässe Photokathode als Retinaschicht 60.

Die Bildröhre 64 hat folgenden Aufbau:

Die Lichteintrittsseite des vakuumdichten Gehäuses 66 wird von einem IR-Fenster 68 gebildet. Hinter dem IR-Fenster 68 befindet sich die elektrisch leitende Rückseite 70 einer hochohmigen, transparenten Unterlage 72, welche auf ihrer Vorderseite die erfindungsgemässe lichtempfindliche Schicht (Retinaschicht 60) trägt. Der Retina 60 gegenüber liegt eine Gitteranode 74. Weiter hinten befindet sich eine Vorrichtung 76 zur Erzeugung eines Elektronenstrahles 78 zur Abtastung. Die Bildröhre 64 ist umgeben von bekannten Ablenk- und Fokussierelementen 80. Die hochohmige, transparente Unterlage 72, die auf ihrer Rückseite 70 eine gut leitende Oberfläche trägt, kann z.B. aus einkristallinem Silizium mit rückseitiger n⁺⁻Dotierung gebildet sein. Die Vorspannung der Retinaschicht 60 beträgt einige Volt positiv gegenüber der Glühkathode der Vorrichtung 76, so dass der Elektronenstrahl 78 mit niedriger Energie auf die Retinaschicht 60 trifft. Die Anodenspannung an der Gitteranode 74 wird auf optimalen Dunkelstrom eingestellt. Eine spezielle Vorrichtung 76 zur Strahlerzeugung mit achsenversetzter Quelle und thermischer Abschirmung sorgt dafür, dass keine unerwünschte IR-Strahlung aus dem System auf die Retinaschicht 60 fällt.

Das Objektfeld (links, nicht gezeigt) wird mittels einer Infrarotoptik (nicht gezeigt) von der Rückseite her auf die Retinaschicht 60 abgebildet. Während der Bildwechselzeit des Systems von beispielsweise 1/25-Sekunde erfolgt eine positive Aufladung der Retinaschicht 60 durch Photoelektronenemission proportional zur Einstrahlungsintensität an den einzelnen Bildpunkten. Die Photoelektronen werden an der Gitteranode 74 abgesaugt. Der Elektronenstrahl 78 löscht die Aufladung im Takt der Bildwechselfrequenz und legt die Retinaschicht 60 auf das Potential der Glühkathode (in 76). Dabei entsteht ein der Aufladung proportionaler Verschiebungsstrom in der Retinaschicht 60 (Sperrschichtkapazität), der als Videosignal 82 wie üblich weiterverarbeitet, gespeichert und auf einem Bildmonitor wieder ausgelesen werden kann. Wie bei anderen Vidicons auch, müssen natürlich die eingehenden Parameter Retinakapazität, Retinaleitfähigkeit, Abtastfrequenz, Strahlintensität, Potentiale usw. sorgfältig aufeinander abgestimmt werden. Zur Erhöhung der Betriebssicherheit empfiehlt es sich in diesem Fall, die natürliche Sperrschicht der Oxidmaske durch besondere Massnahmen zu verstärken, z.B. durch eine Raumladungszone in der Halbleiterunterlage. Beispiel zur Schichtherstellung:

Die photoempfindliche Schicht kann auf einer Unterlage aus Reinaluminium z.B. wie folgt aufgebracht werden: Das Substrat wird zunächst auf übliche Weise in organischen oder alkalischen Medien entfettet, dann 5 Minuten in 5% Natronlauge bei 60 °C gebeizt, in Wasser gespült und in 10% Salpetersäure bei Raumtemperatur kurz getaucht und nochmals sauber gespült. Nach dieser Vorbehandlung erfolgt der Aufbau der Oxidschicht in 10% Phosphorsäure bei einer Badtemperatur von 18 °C und einer Wechselspannung von 16 Volt in 20 Minuten. Nach Zwischenspülung wird die Sperrschicht geätzt, in einer Lösung von 60 g/I MgCI₂ unter Anwendung von 6 Volt Wechselspannung für einige Minuten und anschliessend sofort gründlich gewässert.

Die Metallstruktur wird erzeugt in einem Bad aus 70 g/I NJS0₄ - 6H₂0 und 20 g/I Borsäure bei Raumtemperatur mit einer Wechselspannung von 12 Volt in 15 Minuten. Nach sorgfältiger Spülung in der Kaskade, zuletzt mindestens 10 Minuten in fliessendem deionisiertem Wasser, wird die Schicht an leicht erwärmter Luft getrocknet und möglichst sofort unter Vakuum gehalten bzw. weiterverarbeitet (gesealt).

## Patentansprüche

1. Photokathode für einen Photodetektor zur Umwandlung von Infrarotstrahlung in ein elektrisches Signal mit einer in einer Vakuumröhre angeordneten photoempfindlichen strukturierten Schicht, die durch photoinduzierte Feldemission an vorspringenden Spitzen Elektronen abgibt, dadurch gekennzeichnet, dass die photoempfindliche Schicht im wesentlichen aus einer Vielzahl von dicht gepackten, senkrecht auf einer Unterlage (10) stehenden Nadeln (14) besteht, die eine elektrische Leitfähigkeit wie ein Metall haben, deren Durchmesser und Achsenabstand mindestens eine Grössenordnung kleiner sind, als die Wellenlänge der nachzuweisenden Infrarotstrahlung und deren freie Enden (18) die die Elektronen emittierenden Spitzen bilden.

2. Photokathode nach Anspruch 1, dadurch gekennzeichnet, dass die Unterlage (10) elektrisch leitfähig ist und die Nadeln (14) der photoempfindlichen Schicht mit ihr in galvanischem Kontakt stehen.

3. Photokathode nach Anspruch 1, dadurch gekennzeichnet, dass die Nadeln (14) der photoempfindlichen Schicht von ihrer Unterlage (72) durch eine isolierende Schicht getrennt sind.

4. Photodetektor mit einer Photokathode nach Anspruch 1 und 2, dadurch gekennzeichnet, dass die Unterlage (26) der photoempfindlichen Schicht für die nachzuweisende Infrarotstrahlung durchlässig ist, dass mittels einer Infrarotoptik ein Objektfeld durch die Unterlage (26) hindurch auf die photoempfindliche Schicht (28) abgebildet wird und dass die durch Photofeldemission erzeugten Elektronen direkt oder indirekt einen Leuchtschirm (32) anregen und dort das Objekt bildhaft sichtbar machen.

5. Photodetektor mit einer Photokathode nach Anspruch 1 und 2, dadurch gekennzeichnet, dass sich die photoempfindliche Schicht (28) und die metallische Unterlage, in Form konkreter, voneinander getrennter Sensorfelder auf einer isolierenden Schicht (41 ) befindet, dass mittels einer Infrarotoptik ein Objektfeld von vorne auf die Sensorfelder abgebildet wird, dass die durch Photofeldelektronenemission aufgeladenen Sensorfelder auf ihrer Rückseite in einem gasgefüllten Raum mit einer elektrisch leitenden Beschichtung (48) die eine Gegenelektrode bildet eine Gasentladung erzeugen und so das Objekt bildhaft sichbar gemacht wird.

6. Photodetektor mit einer Photokathode nach Anspruch 1 und 2, dadurch gekennzeichnet, dass sich die photoempfindliche Schicht (28) auf einer metallischen Unterlage (62) befindet, dass ein Objektfeld mittels eines optomechanischen Abtastsystems (51 ) zeilenweise oder matrixartig auf die Schicht (28) abgebildet wird und durch Photofeldelektronenemission am Photodetektor (52) ein Videosignal erzeugt wird, welches, z.B. mit Hilfe eines Signalprozessors und eines Monitors, das Objektfeld bildhaft sichtbar macht.

7. Photodetektor mit einer Photokathode nach Anspruch 1 und 3, dadurch gekennzeichnet, dass die Unterlage (72) der photoempfindlichen Schicht für die nachzuweisende Infrarotstrahlung durchlässig ist, dass mittels einer Infrarotoptik ein Objektfeld durch die Unterlage (72) hindurch auf die Retinaschicht (60) abgebildet wird, dass durch Photofeldelektronenemission eine Aufladung der Retinaschicht (60)erfolgt, dass die Ladungsverteilung durch einen Elektronenstrahl (78) abgetastet und gelöscht wird und dadurch ein Videosignal (82) erzeugt wird.

8. Verfahren zur Herstellung einer Photokathode nach einem der Ansprüche 1 oder 3, dadurch gekennzeichnet, dass auf einer Unterlage (10)
- in einem ersten Schritt durch anodische Oxidation eine poröse Oxidschicht (12) erzeugt wird und
- in einem zweiten Schritt in die Poren galvanisch senkrecht auf der Unterlage (10) stehende Metallnadeln (14) abgeschieden werden, die die Oxidschicht (12) überragen, deren Durchmesser und Achsenabstand mindestens eine Grössenordnung kleiner sind als die Wellenlänge der nachzuweisenden Infrarotstrahlung und deren Spitzen (18) Elektronen emittierende Spitzen bilden.

9. Verfahren zur Herstellung einer Photokathode nach einem der Ansprüche 1 oder 2, dadurch gekennzeichnet, dass auf einer Unterlage (10)
- in einem ersten Schritt durch anodische Oxidation eine poröse Oxidschicht (12) erzeugt wird,
- in einem zweiten Schritt die die beim ersten Verfahrensschritt erzeugten freien Poren von der Unterlage (10) trennende Sperrschicht durch anodisches Ätzen entfernt wird und
- in einem dritten Schritt in die Poren galvanisch senkrecht auf der Unterlage (10) stehende Metallnadeln (14) abgeschieden werden, die die Oxidschicht (12) überragen, deren Durchmesser und Achsenabstand mindestens eine Grössenordnung kleiner sind als die Wellenlänge der
nachzuweisenden Infrarotstrahlung und deren Spitzen (18) Elektronen emittierende Spitzen bilden.

## Revendications

1. Photocathode pour un photodétecteur destiné à la transformation d'un rayonnement infrarouge en un signal électrique, avec une couche photosensible structurée disposée dans un tube à vide et émettant sur des pointes en saillie des électrons par émission de champ induite par pho- toexcitation caractérisée en ce que la couche photosensible se compose essentiellement d'une multitude d'aiguilles (14) très tassées et disposées perpendiculairement sur un substrat (10) qui présentent une conductibilité electrique comme un métal, dont le diamètre et la distance axiale sont inférieurs d'au moins un ordre de grandeur à la longueur d'onde du rayonnement infrarouge à détecter et dont les extrémités libres (18) forment les pointes qui émettent les électrons.

2. Photocathode selon la revendication 1, caractérisée en ce que le substrat (10) est électriquement conducteur et que les aiguilles (14) de la couche photosensible sont en contact galvanique avec ledit substrat.

3. Photocathode selon la revendication 1, caractérisée en ce que les aiguilles (14) de la couche photosensible sont séparées de leur substrat (72) par une couche isolante.

4. Photodétecteur avec une photocathode selon l'une des revendications 1 et 2, caractérisé en ce que le substrat (26) de la couche photosensible est transparent pour le rayonnement infrarouge à détecter, que, au moyen d'un système optique à infrarouge, un champ d'objet est reproduit sur la couche photosensible (28) à travers le substrat (26), et que les électrons générés par photoémission de champ excitent directement ou indirectement un écran luminescent (32) et y visualisent l'objet.

5. Photodétecteur avec une photocathode selon l'une des revendications 1 et 2, caractérisé en ce que la couche photosensible (28) et le substrat métallique sont réalisés, sous forme de panneaux détecteurs séparés, sur une couche isolante (41 ) que, au moyen d'un système optique à infrarouge, un champ d'objet est reproduit par l'avant sur les panneaux détecteurs, que les panneaux détecteurs chargés par photoémission de champ produisent à leur face arrière, dans un espace rempli de gaz avec un revêtement électriquement conducteur (48) qui constitue und contre-électrode, une décharge dans le gaz et que l'objet est ainsi visualisé.

6. Photodétecteur avec une photocathode selon l'une des revendications 1 et 2, caractérisé en ce que la couche photosensible (28) se situe sur un substrat métallique (62), qu'un champ d'objet est reproduit ligne par ligne ou à la manière d'une matrice sur la couche (28) au moyen d'un système de balayage opto-mécanique (51), et que, par photoémission de champ, un signal vidéo est produit sur le photodétecteur (52) qui, par exemple à l'aide d'un processeur analogique et d'un moniteur, visualise le champ d'objet.

7. Photodétecteur avec une photocathode selon l'une des revendications 1 et 3, caractérisé en ce que le substrat (72) de la couche photosensible est transparent pour le rayonnement infrarouge à détecter, que, au moyen d'un système optique à infrarouge, un champ d'objet est reproduit à travers le substrat (72) sur la couche de rétine (60), qu'une charge de la couche de rétine (60) est provoquée par photoémission de champ, que la distribution de charge est explorée et éteinte par un faisceau électronique (78), ce qui conduit à la génération d'un signal vidéo (82).

8. Procédé pour la fabrication d'une photocathode selon l'une des revendications 1 et 3, caractérisé en ce que, sur un substrat (10),
- une couche d'oxyde poreuse (12) est produite, dans une première phase, par oxydation anodique, et que
- dans une deuxième phase, sont déposées galvaniquement dans les pores des aiguilles métalliques (14) placées verticament sur le substrat (10) qui dépassent de la couche d'oxyde (12), dont le diamètre et la distance axiale sont inférieurs d'au moins un ordre de grandeur à la longueur d'onde du rayonnement infrarouge à détecter et dont les pointes (18) forment des pointes émettant des électrons.

9. Procédé pour la fabrication d'une photocathode selon l'une des revendications 1 et 2, caractérisé en ce que, sur un substrat (10),
- une couche d'oxyde poreuse (12) est produite, dans une première phase, par oxydation anodique,
- que dans une deuxième phase, la couche d'arrêt séparant les pores libres, produites lors de la première opération, du substrat (10) est éliminée par attaque anodique, et
- que dans une troisième phase, sont déposées galvaniquement dans les pores des aiguilles métalliques (14) placées verticalement sur le substrat (10) qui dépassent de la couche d'oxyde

(12), dont le diamètre et la distance axiale sont inférieurs d'au moins un ordre de grandeur à la longueur d'onde du rayonnement infrarouge à détecter et dont les pointes (18) forment des pointes émettant des électrons.

## Claims

1. Photocathode for a photodetector for conversion of infrared radiation into an electrical signal comprising an infrared sensitive layer being arranged in a vacuum tube and emitting electrons by photo-electric field emission on sharp tips, characterised in that the sensitive layer comprises a plurality of densely packaged needles (14) extending perpendicularly to a substrate (10), the needles (14) having an electric conductivity like a metal, the diameter and the distance of the needles (14) being smaller by about one order of magnitude or more than the wavelength of the radiation to be detected and the free ends (18) of the needles (14) being the electron-emitting tips. 2. Photocathode as in claim 1, the substrate (10) being electrically conductive, the needles (14) of the sensitive layer being in contact with said substrate (10).

3. Photocathode as in claim 1, the needles (14) being electrically insulated with respect to their substrate carrier (72) by an isolating layer.

4. Photodetector with a photocathode as in claim 1 or 2, characterised in that the substrate (26) of the sensitive layer is transparent to the radiation to be detected, that an optical system is used to form an image of the scene on the sensitive layer (28), and that the emitted electrons energize a fluorescent screen (32) and render the object visible.

5. Photodetector with a photocathode as in claims 1 and 2, characterised in that the sensitive layer (28) and the metallic substrate are separeted into sensor elements arranged on an isolating layer (41 ), that an optical system is used to form an image of the scene on the sensitive layer (28), and that the sensor elements charged by field emission produce a gas discharge on their back sides in a gas-filled cavity by an electrically conductive coating (48), which functions as a counter electrode, so rendering the object visible.

6. Photodetector with a photocathode as in claims 1 and 2, characterised in that the sensitive layer (28) is arranged on a metallic substrate (62), that an image of the scene is formed upon the layer (28) by means of a mechanical scanning system (51) and that a video signal is produced by field assisted photo emission at the photodetector (52), the video signal rendering the scene visible by means of a signal processor and a monitor.

7. Photodetector with a photocathode as in claims 1 and 3, characterised in that the substrate (72) of the sensitive layer is transparent to the radiation to be detected, that an optical system is used to form an image of the scene on the sensitive layer (60), that the sensitive layer (60) is charged by field assisted photoemission and that a video signal (82) is produced by scanning and extinguishing the charge by an electron beam (78).

8. Method of manufacturing a photocathode as in one of the claims 1 or 3, characterised in that

- in a first step a porous oxide layer (12) is produced by anodic oxidation on a substrate (10) and
- in a second step metallic needles (14) are provided in a galvanic process inside of the pores of the oxide, the needles (14) extending perpendicular to the substrate (10) and projecting beyond the surface of the oxid layer (12), the diameter and the distance of the needles (14) being smaller by about one order of magnitude or more than the wavelength of the radiation to be detected and the free ends (18) of the needles (14) being the electron-emitting tips.

9. Method of manufacturing a photocathode as in one of the claims 1 or 2, characterised in that

- in a first step a porous oxide layer (12) is produced by anodic oxidation on a substrate (10)
- in a second step the barrier layer dividing the pores from the substrate is etched anodically and
- in a third step metallic needles (14) are provided in a galvanic process inside of the pores of the oxide, the needles (14) extending perpendicular to the substrate (10) and projecting beyond the surface of the oxid layer (12), the diameter and the distance of the needles (14) being smaller by about one order of magnitude or more than the wavelength of the radiation to be detected and the free ends (18) of the needles (14) being the electron-emitting tips.
